# EUROPÄISCHE PATENTSCHRIFT

(11) **EP 1 072 720 B1**
(45) Veröffentlichungstag und Bekanntmachung des Hinweises auf die Patenterteilung: **16.03.2005**
(21) Anmeldenummer: 00109696.5
(22) Anmeldetag: 08.05.2000
(51) Int. Cl.: D21F 2/00, D21F 11/00

(54) **Verfahren und Vorrichtung zur Herstellung einer Faserstoffbahn**
Method and device for manufacturing a fibrous web
Procédé et dispositif pour la fabrication d'une bande fibreuse

(30) Priorität: 28.07.1999 DE 19935481
(43) Veröffentlichungstag der Anmeldung: 31.01.2001
(73) Patentinhaber: Voith Paper Patent GmbH, 89522 Heidenheim (DE)
(72) Erfinder: Halmschlager, Günter, Dr., 3500 Krems (AT)

(56) Entgegenhaltungen:
- US-A- 3 161 563
- US-A- 3 207 657

## Beschreibung

Die Erfindung betrifft ein Verfahren zur Herstellung einer Faserstoffbahn, insbesondere einer Papier- oder Kartonbahn, bei dem die Faserstoffbahn zur Beeinflussung bestimmter Bahneigenschaften wie insbesondere der Bahnstruktur und/oder der Faserorientierung entsprechend behandelt wird. Sie betrifft ferner eine entsprechende Vorrichtung gemäß dem Oberbegriff des Anspruchs 17.

Es ist bekannt, daß bei den heute üblichen Verfahren zur Herstellung von Faserstoffbahnen wie insbesondere Papierbahnen eine mehr oder weniger deutliche Ausrichtung der Fasern in Maschinenlaufrichtung auftritt. Je nach Fahrweise der Blattbildungseinheit, d.h. je nachdem, ob ein Überstau oder Unterstau vorliegt, sowie den Zügen in der Maschine kann die mittlere Faserausrichtung in bestimmten Grenzen variiert werden, wobei die durch die Blattbildungseinheit definierte mittlere Faserausrichtung nur in Richtung einer höheren Längsorientierung verändert werden kann, und zwar beispielsweise durch Züge in der Pressenpartie.

Überdies ist es bekannt, daß die Ränder einer Faserstoffbahn bei einer herkömmlichen Trocknungsart stärker schrumpfen als die Bahnmitte. Dabei ergeben sich unterschiedliche Blatteigenschaften über die Bahnbreite.

Bei einem aus der US-A-3 301 173 bekannten Verfahren wird die Elastizität eines Bandes zur Beeinflussung von Bahneigenschaften angewendet, indem mittels des Bandes die relativ trockene Bahn so gestaucht wird, daß eine Mikrokreppung der Bahn mit entsprechender Dickenänderung erfolgt. Die Formänderung des Bandes ergibt sich bei diesem Verfahren somit in erster Linie durch eine Dicken-/Längen-Variation. Eine solche Stauchung bzw. Mikrokreppung der relativ trockenen Bahn führt nun aber neben der gewünschten Steigerung der Dehnbarkeit und Arbeitsaufnahme stets zu einem starken Zugfestigkeitsverlust der Faserstoffbahn in Längsrichtung, da die Fasern teilweise gebrochen werden.

Ziel der Erfindung ist es, ein Verfahren sowie eine Vorrichtung der eingangs genannten Art zu schaffen, bei denen die zuvor genannten Nachteile beseitigt sind. Dabei soll auf einfache und zuverlässige Weise insbesondere auch die Möglichkeit geschaffen werden, einerseits den Grad an Ausrichtung der Fasern quer zur Maschinenlaufrichtung zu beeinflussen, vorzugsweise zu erhöhen, und andererseits gezielt die Struktur der Faserstoffbahn zu beeinflussen.

Hinsichtlich des Verfahrens wird diese Aufgabe erfindungsgemäß dadurch gelöst, daß die Faserstoffbahn zur Beeinflussung der betreffenden Bahneigenschaften im noch nassen Zustand in Querrichtung entsprechend gedehnt wird.

Aufgrund dieser Ausbildung ist es nunmehr insbesondere auch möglich, einerseits den Grad an Ausrichtung der Fasern quer zur Maschinenlaufrichtung zu beeinflussen, vorzugsweise zu steigern, und andererseits gezielt auf die Struktur der Faserstoffbahn Einfluß zu nehmen, wobei erforderlichenfalls auch eine gezielte Beeinflussung über die Bahnbreite möglich ist. Mit einer gezielten Querdehnung der Faserstoffbahn wird insbesondere auch das Reißlängenverhältnis gesenkt. Zudem verhält sich das elastische Band beim Spannen ähnlich einer Bahn in einer Trockenpartie, d.h. die Ränder verhalten sich aufgrund der anderen Randbedingungen unterschiedlich im Vergleich zur Bahnmitte. Demzufolge ist auch die Kontraktion des Bandes über die Breite unterschiedlich, mit dem Effekt, daß die Bahnränder mehr gedehnt werden als die Bahnmitte. Dieser Effekt wirkt einem verstärkten Randschrumpf der Bahn in der Trockenpartie entgegen und kompensiert diesen teilweise oder ganz. Mit der Querdehnung der Faserstoffbahn kann auf unterschiedliche Eigenschaften der Bahn, beispielsweise einer Papierbahn, Einfluß genommen werden, erforderlichenfalls auch gezielt über die Bahnbreite. Zu den Eigenschaften der Faserstoffbahn, die entsprechend beeinflußt werden können, zählen beispielsweise die Porosität, die infolge einer Gefügelockerung gesteigert werden kann, die Glätte oder das Glätteprofil, die Festigkeiten in Querrichtung und die Dehnungseigenschaften in Längsrichtung. Mit der erreichten fenporigkeit läßt sich beispielsweise die Pressenleistung und/oder die Trockenleistung verbessern. Zudem kann beispielsweise auch eine bessere oder gleichmäßigere Leimaufnahme erreicht werden.

Die noch nasse Faserstoffbahn wird zweckmäßigerweise mit einem Feststoffgehalt von etwa 5 bis etwa 65 %, insbesondere von etwa 5 bis etwa 55 % und vorzugsweise von etwa 15 bis etwa 25% in Querrichtung gedehnt.

Bei einer bevorzugten praktischen Ausführungsform des erfindungsgemäßen Verfahren wird die Faserstoffbahn im noch nassen Zustand an ein endloses elastisches Band übergeben, das vor der Übergabestelle in Längsrichtung gedehnt wurde und dessen Dehnungsverhalten in den verschiedenen Richtungen derart bemessen ist, daß sich mit der vorangehenden Längsdehnung des Bandes in erster Linie eine Bandquerkontraktion und entsprechend mit der hinter der Übergabestelle erfolgenden Längskontraktion des Bandes in erster Linie eine Bandquerdehnung einstellt und dadurch die Faserstoffbahn entsprechend in Querrichtung gedehnt wird. Dabei ist es von Vorteil, wenn das Dehnungsverhalten des elastischen Bandes in Dicken- und Breitenrichtung derart unterschiedlich bemessen ist, daß sich mit einer Längsdehnung oder Längskontraktion des Bandes zumindest im wesentlichen nur eine Bandquerkontraktion bzw. Bandquerdehnung ohne wesentliche Dickenänderung einstellt. Im Vergleich zu der bisher üblichen Dickenvariation werden die Fasern in der Faserstoffbahn somit nicht mehr gestaucht, sondern umorientiert.

Die vorangehende Dehnung des elastischen Bandes in Längsrichtung erfolgt zweckmäßigerweise unmittelbar vor der Übergabestelle.

Die Längsdehnung des Bandes vor Aufnahme der Faserstoffbahn kann auf unterschiedliche Weise erfolgen. Bei einer zweckmäßigen praktischen Ausführungsform wird das elastische Band durch zumindest eine angetriebene rotierende Walze und insbesondere durch wenigstens zwei gegensinnig angetriebene rotierende Walzen gespannt und dadurch in Längsrichtung gedehnt. Die Faserstoffbahn wird vorzugsweise im Bereich der einen bzw. letzten dieser Walzen an das elastische Band übergeben.

Zweckmäßigerweise erfolgt die Übergabe der noch nassen Faserstoffbahn an das elastische Band bei einem Feststoffgehalt der Bahn von etwa 5 bis etwa 65 %, insbesondere von etwa 5 bis etwa 55 % und vorzugsweise von etwa 15 bis etwa 25 %.

Außer der Funktion einer Querdehnung der Faserstoffbahn kann das elastische Band zusätzlich auch eine oder mehrere weitere Funktionen erfüllen. So kann als elastisches Band beispielsweise ein gleichzeitig als Preßfilz dienendes Band verwendet werden. Grundsätzlich ist es auch möglich, als elastisches Band ein gleichzeitig als Transferband dienendes Band einzusetzen. Derartige Kombinationen bringen den Vorteil mit sich, daß nur wenige neue Maschinenkomponenten erforderlich sind

Bei einer zweckmäßigen Ausführungsform wird ein elastisches Band mit einem über die Bahnbreite unterschiedlichen Dehnungsverhalten verwendet, wodurch unterschiedliche Effekte wie beispielsweise der zuvor bereits erwähnte Effekt eines verringerten Randschrumpfes der Bahn erzielt werden können.

Bedarfsweise kann ein elastisches Band mit geschlossener Oberfläche oder ein poröses elastisches Band verwendet werden.

Bei einer zweckmäßigen praktischen Ausführungsform wird die Faserstoffbahn durch ein Transportband wie insbesondere ein Naßsieb, ein Transferband oder dergleichen an das elastische Band übergeben.

In den Unteransprüchen sind weitere vorteilhafte Ausgestaltungen des erfindungsgemäßen Verfahrens angegeben.

Die erfindungsgemäße Vorrichtung ist entsprechend dadurch gekennzeichnet, daß sie Mittel umfaßt, um die Faserstoffbahn zur Beeinflussung bestimmter Bahneigenschaften wie insbesondere der Bahnstruktur und/oder der Faserorientierung im noch nassen Zustand in Querrichtung entsprechend zu dehnen.

Bevorzugte Ausführungsformen der erfindungsgemäßen Vorrichtung sind in den Unteransprüchen angegeben.

Die Erfindung wird im folgenden anhand eines Ausführungsbeispiels unter Bezugnahme auf die Zeichnung näher erläutert; in dieser zeigen:
- Figur 1: eine schematische Teildarstellung einer der Herstellung einer Faserstoffbahn dienenden Vorrichtung,
- Figur 2: eine vergrößerte schematische Darstellung des der Bahndehnung dienenden Bereichs der in Figur 1 gezeigten Vorrichtung mit einem durch wenigstens eine angetriebene Walze gespanntem elastischem Band und
- Figur 3: eine schematische Darstellung des Spannungsverlaufs des um eine angetriebene Walze gespannten Bandabschnitts.

Die Figuren 1 bis 3 zeigen einen Ausschnitt einer Vorrichtung 10 zur Herstellung einer Faserstoffbahn 12, bei der es sich insbesondere um eine Papier- oder Kartonbahn handeln kann.

Die Vorrichtung 10 umfaßt Mittel 14, 16, um die Faserstoffbahn 12 zur Beeinflussung bestimmter Bahneigenschaften wie insbesondere der Bahnstruktur und/oder der Faserorientierung im noch nassen Zustand in Querrichtung entsprechend zu dehnen. Beim vorliegenden Ausführungsbeispiel ist für eine solche Querdehnung der Bahn ein die noch nasse Faserstoffbahn 12 übernehmendes, vor der Übernahmestelle A in Längsrichtung gedehntes elastisches Band 14 vorgesehen, das durch wenigstes eine angetriebene rotierende Walze 16 gespannt und dadurch entsprechend in Längsrichtung gedehnt wird. Die Faserstoffbahn 12 wird durch ein Transportband 18 wie insbesondere ein Naßsieb, ein Transferband oder dergleichen an das elastische Band 14 übergeben.

In Bahnlaufrichtung L vor der angetriebenen Walze 16 ist das elastische Band 14 über eine Umlenkrolle 20 geführt. Wahlweise kann auch eine Spannrolle 22 vorgesehen sein, über die Bahnspannung entsprechend einstellbar ist. Beim vorliegenden Ausführungsbeispiel ist eine solche Spannrolle 22 unmittelbar vor der Umlenkrolle 20 vorgesehen. Es ist insbesondere auch möglich, daß die Walze 20 und/oder die Walze 22 gegensinnig zur Walze 16 angetrieben werden, um das elastische Band 14 zu spannen.

Das Transportband 18 ist vor der Übergabe- oder Übernahmestelle beispielsweise über eine Saugwalze 24 geführt. In der Figur 1 sind zudem Umlenkrollen 26, 28 zu erkennen, über die das Transportband 18 hinter der Übernahmestelle A geführt ist. Die Übernahmestelle A, an der das um die angetriebene Walze 16 gespannte elastische Band 14 die Faserstoffbahn 12 von dem Transportband 18 übernimmt, liegt zwischen der Saugwalze 24 und der Umlenkrolle 26.

Sofern ein poröses Band 14 verwendet wird, kann auch die angetriebene Walze 16 besaugt sein. In Figur 2 ist die angetriebene Walze 16 mit einer entsprechenden Saugzone 30 versehen.

Wie anhand der Figur 2 zu erkennen ist, wird das Transportband 18 nach erfolgter Übernahme der Faserstoffbahn 12 durch das elastische Band 14 im Bereich der angetriebenen Walze 16 von der Faserstoffbahn 12 getrennt, die anschließend von dem um die Walze 16 gespannten elastischen Band 14 mitgenommen wird.

Das Dehnungsverhalten des elastischen Bandes 14 in den verschiedenen Richtungen ist derart bemessen, daß sich mit der vorangehenden Längsdehnung des Bandes 14 in erster Linie eine Bandquerkontraktion und entsprechend mit der hinter der Übernahmestelle A erfolgenden Längskontraktion des Bandes 14 in erster Linie eine Bandquerdehnung einstellt und dadurch die Faserstoffbahn 12 entsprechend in Querrichtung gedehnt wird. Dabei ist das Dehnungsverhalten des elastischen Bandes 14 in Dikken- und Breitenrichtung derart unterschiedlich bemessen, daß sich mit einer Längsdehnung oder Längskontraktion des Bandes 14 zumindest im wesentlichen nur eine Bandquerkontraktion bzw. Bandquerdehnung ohne wesentliche Dickenänderung einstellt.

In Figur 3 ist der Spannungsverlauf des um die angetriebene Walze 16 gespannten Bandabschnitts 14' dargestellt. Danach ist die Bandspannung S₁ in Bahnlaufrichtung L vor der Übernahmestelle A größer als die Bahnspannung S₂ hinter dieser Übernahmestelle, wobei sie entlang des Walzenumfangs zunehmend kleiner wird. Nach Aufnahme der Faserstoffbahn 12 nimmt das elastische Band 14 somit zumindest im wesentlichen wieder die ursprüngliche Form an, wodurch die Faserstoffbahn 12 quer zur Bahnlaufrichtung L gedehnt wird.

Das elastische Band 14 kann gleichzeitig als Preßfilz dienen. Grundsätzlich ist beispielsweise auch die Verwendung eines elastischen Bandes 14 denkbar, das gleichzeitig als Transferband dient.

Zudem kann das elastische Band 14 ein über die Bahnbreite unterschiedliches Dehnungsverhalten besitzen.

Während bei dem in der Figur 2 dargestellten Ausführungsbeispiel ein poröses elastisches Band 14 vorgesehen ist, das um eine besaugte angetriebene Walze 16 gespannt ist, ist grundsätzlich auch die Verwendung eines elastischen Bandes 14 mit geschlossener Oberfläche möglich. In diesem Fall wäre die angetriebene Walze 16 nicht besaugt.

Mit der Querdehnung der noch nassen Faserstoffbahn können verschiedene Bahneigenschaften, zu denen beispielsweise die Bahnstruktur und die Faserorientierung zählen, entsprechend beeinflußt werden.

### Bezugszeichenliste

- 10: Vorrichtung
- 12: Faserstoffbahn
- 14: elastisches Band
- 14': Bandabschnitt
- 16: angetriebene rotierende Walze
- 18: Transportband
- 20: Umlenkrolle
- 22: Spannrolle
- 24: Saugwalze
- 26: Umlenkrolle
- 28: Umlenkrolle
- 30: Saugzone

- A: Übergabe- oder Übernahmestelle
- L: Bahnlaufrichtung
- S₁: Bahnspannung vor der Übernahmestelle A
- S₂: Bahnspannung hinter der Übernahmestelle A

## Patentansprüche

1. Verfahren zur Herstellung einer Faserstoffbahn (12), insbesondere einer Papier- oder Kartonbahn, bei dem die Faserstoffbahn (12) zur Beeinflussung bestimmter Bahneigenschaften wie insbesondere der Bahnstruktur und/oder der Faserorientierung entsprechend behandelt wird,
**dadurch gekennzeichnet,**
**daß** die Faserstoffbahn (12) zur Beeinflussung der betreffenden Bahneigenschaften im noch nassen Zustand mit einem Feststoffgehalt von etwa 5 bis etwa 65 % in Querrichtung entsprechend gedehnt wird.

2. Verfahren nach Anspruch 1,
**dadurch gekennzeichnet,**
**daß** die noch nasse Faserstoffbahn (12) mit einem Feststoffgehalt von etwa 5 bis etwa 55 % und vorzugsweise von etwa 15 bis etwa 25 % in Querrichtung gedehnt wird.

3. Verfahren nach Anspruch 1 oder 2,
**dadurch gekennzeichnet,**
**daß** die Faserstoffbahn (12) im noch nassen Zustand an ein endloses elastisches Band (14) übergeben wird, das vor der Übergabestelle (A) in Längsrichtung gedehnt wurde und dessen Dehnungsverhalten in den verschiedenen Richtungen derart bemessen ist,
**daß** sich mit der vorangehenden Längsdehnung des Bandes (14) in erster Linie eine Bandquerkontraktion und entsprechend mit der hinter der Übergabestelle (A) erfolgenden Längskontraktion des Bandes (14) in erster Linie eine Bandquerdehnung einstellt und dadurch die Faserstoffbahn (12) entsprechend in Querrichtung gedehnt wird.

4. Verfahren nach Anspruch 3,
**dadurch gekennzeichnet ,**
**daß** das Dehnungsverhalten des elastischen Bandes (14) in Dickenund Breitenrichtung derart unterschiedlich bemessen ist, daß sich mit einer Längsdehnung oder Längskontraktion des Bandes (14) zumindest im wesentlichen nur eine Bandquerkontraktion bzw. Bandquerdehnung ohne wesentliche Dickenänderung einstellt.

5. Verfahren nach Anspruch 3 oder 4,
**dadurch gekennzeichnet,**
**daß** das elastische Band (14) unmittelbar vor der Übergabestelle (A) in Längsrichtung gedehnt wird.

6. Verfahren nach einem der vorhergehenden Ansprüche,
**dadurch gekennzeichnet,**
**daß** das elastische Band (14) durch zumindest eine angetriebene rotierende Walze (16) und insbesondere durch wenigstens zwei gegensinnig angetriebene rotierende Walzen (16; 20, 22) gespannt und dadurch in Längsrichtung gedehnt wird.

7. Verfahren nach Anspruch 6,
**dadurch gekennzeichnet,**
**daß** die Faserstoffbahn (12) im Bereich der einen bzw. letzten dem Spannen dienenden Walze (16) an das elastische Band (14) übergeben wird.

8. Verfahren nach einem der vorhergehenden Ansprüche,
**dadurch gekennzeichnet,**
**daß** die noch nasse Faserstoffbahn (12) mit einem Feststoffgehalt von etwa 5 bis etwa 65 %, insbesondere von etwa 5 bis etwa 55 % und vorzugsweise von etwa 15 bis etwa 25% an das elastische Band (14) übergeben wird.

9. Verfahren nach einem der vorhergehenden Ansprüche,
**dadurch gekennzeichnet ,**
**daß** als elastisches Band (14) ein gleichzeitig als Preßfilz dienendes Band verwendet wird.

10. Verfahren nach einem der vorhergehenden Ansprüche,
**dadurch gekennzeichnet,**
**daß** als elastisches Band (14) ein gleichzeitig als Transferband dienendes Band verwendet wird.

11. Verfahren nach einem der vorhergehenden Ansprüche,
**dadurch gekennzeichnet,**
**daß** ein elastisches Band (14) mit einem über die Bahnbreite unterschiedlichen Dehnungsverhalten verwendet wird.

12. Verfahren nach einem der vorhergehenden Ansprüche,
**dadurch gekennzeichnet,**
**daß** ein elastisches Band (14) mit geschlossener Oberfläche verwendet wird.

13. Verfahren nach einem der vorhergehenden Ansprüche,
**dadurch gekennzeichnet,**
**daß** ein poröses elastisches Band (14) verwendet wird.

14. Verfahren nach einem der vorhergehenden Ansprüche,
**dadurch gekennzeichnet,**
**daß** die Faserstoffbahn (12) durch ein Transportband (18) wie insbesondere ein Naßsieb, ein Transferband oder dergleichen an das elastische Band (14) übergeben wird.

15. Verfahren nach einem der vorhergehenden Ansprüche,
**dadurch gekennzeichnet,**
**daß** durch die Dehnung der Faserstoffbahn (12) in Querrichtung der Grad an Ausrichtung der Fasern in Querrichtung entsprechend beeinflußt, vorzugsweise erhöht wird.

16. Verfahren nach einem der vorhergehenden Ansprüche,
**dadurch gekennzeichnet,**
**daß** durch die Dehnung der Faserstoffbahn (12) in Querrichtung die Struktur der Faserstoffbahn (12) entsprechend beeinflußt wird.

17. Vorrichtung (10) zur Herstellung einer Faserstoffbahn (12), insbesondere einer Papier- oder Kartonbahn, insbesondere zur Durchführung des Verfahrens nach einem der vorhergehenden Ansprüche,
**dadurch gekennzeichnet,**
**daß** sie Mittel (14, 16) umfaßt, um die Faserstoffbahn (12) zur Beeinflussung bestimmter Bahneigenschaften wie insbesondere der Bahnstruktur und/oder der Faserorientierung im noch nassen Zustand mit einem Feststoffgehalt von etwa 5 bis 65 % in Querrichtung entsprechend zu dehnen.

18. Vorrichtung nach Anspruch 17,
**dadurch gekennzeichnet,**
**daß** die der Bahndehnung in Querrichtung dienenden Mittel ein die noch nasse Faserstoffbahn (12) übernehmendes, vor der Übernahmestelle (A) in Längsrichtung gedehntes elastisches Band (14) umfassen, dessen Dehnungsverhalten in den verschiedenen Richtungen derart bemessen ist, daß sich mit der vorangehenden Längsdehnung des Bandes (14) in erster Linie eine Bandquerkontraktion und entsprechend mit der hinter der Übernahmestelle (A) erfolgenden Längskontraktion des Bandes in erster Linie eine Bandquerdehnung einstellt und dadurch die Faserstoffbahn (12) entsprechend in Querrichtung gedehnt wird.

19. Vorrichtung nach Anspruch 18,
**dadurch gekennzeichnet,**
**daß** das Dehnungsverhalten des elastischen Bandes (14) in Dickenund Breitenrichtung derart unterschiedlich bemessen ist, daß sich mit einer Längsdehnung oder Längskontraktion des Bandes (14) zumindest im wesentlichen nur eine Bandquerkontraktion bzw. Bandquerdehnung ohne wesentliche Dickenänderung einstellt.

20. Vorrichtung nach einem der vorhergehenden Ansprüche,
**dadurch gekennzeichnet,**
**daß** das elastische Band (14) um eine angetriebene rotierende Walze (16) gespannt ist und dadurch in Längsrichtung gedehnt wird.

21. Vorrichtung nach Anspruch 20,
**dadurch gekennzeichnet,**
**daß** die Faserstoffbahn (12) im Bereich der Walze (16) an das elastische Band (14) übergeben wird.

22. Vorrichtung nach einem der vorhergehenden Ansprüche,
**dadurch gekennzeichnet,**
**daß** als elastisches Band (14) ein gleichzeitig als Preßfilz dienendes Band vorgesehen ist.

23. Vorrichtung nach einem der vorhergehenden Ansprüche,
**dadurch gekennzeichnet,**
**daß** als elastisches Band (14) ein gleichzeitig als Transferband dienendes Band vorgesehen ist.

24. Vorrichtung nach einem der vorhergehenden Ansprüche,
**dadurch gekennzeichnet,**
**daß** das elastische Band (14) ein über die Bahnbreite unterschiedliches Dehnungsverhalten besitzt.

25. Vorrichtung nach einem der vorhergehenden Ansprüche,
**dadurch gekennzeichnet,**
**daß** das elastische Band (14) eine geschlossene Oberfläche aufweist.

26. Vorrichtung nach einem der vorhergehenden Ansprüche,
**dadurch gekennzeichnet,**
**daß** das elastische Band (14) porös ist.

27. Vorrichtung nach einem der vorhergehenden Ansprüche,
**dadurch gekennzeichnet,**
**daß** die Faserstoffbahn (12) durch ein Transportband (18) wie insbesondere ein Naßsieb, ein Transferband oder dergleichen an das elastische Band (14) übergeben wird.

## Claims

1. Method for manufacturing a fibrous web (12), in particular a paper or board web, in which the fibrous web (12) is treated appropriately in order to influence specific web properties, such as in particular the web structure and/or the fibre orientation, **characterized in that**, in order to influence the relevant web properties, the fibrous web (12) is stretched appropriately in the transverse direction in the still wet state with a solids content of about 5 to about 65%.

2. Method according to Claim 1, **characterized in that** the still wet fibrous web (12) is stretched in the transverse direction with a solids content of about 5 to about 55% and preferably of about 15 to about 25%.

3. Method according to Claim 1 or 2, **characterized in that** the fibrous web (12) is transferred in the still wet state to an endless elastic belt (14), which has been stretched in the longitudinal direction before the transfer point (A) and whose stretch behaviour in the various directions is dimensioned in such a way that transverse belt contraction is primarily established with the preceding longitudinal stretching of the belt (14) and, correspondingly, transverse belt stretching is primarily established with the longitudinal contraction of the belt (14) taking place after the transfer point (A) and, as a result, the fibrous web (12) is accordingly stretched in the transverse direction.

4. Method according to Claim 3, **characterized in that** the stretch behaviour of the elastic belt (14) is dimensioned differently in the thickness and width directions, in such a way that, with longitudinal stretching or longitudinal contraction of the belt (14), at least substantially only transverse belt contraction or transverse belt stretch, respectively, is established without substantial thickness change.

5. Method according to Claim 3 or 4, **characterized in that** the elastic belt (14) is stretched in the longitudinal direction immediately before the transfer point (A).

6. Method according to one of the preceding claims, **characterized in that** the elastic belt (14) is tensioned by means of at least one driven rotating roll (16) and in particular by at least two rotating rolls (16; 20, 22) driven in opposite directions, and is stretched in the longitudinal direction as a result.

7. Method according to Claim 6, **characterized in that** the fibrous web (12) is transferred to the elastic belt (14) in the region of the one or the last roll (16) used for tensioning.

8. Method according to one of the preceding claims, **characterized in that** the still wet fibrous web (12) is transferred to the elastic belt (14) with a solids content of about 5 to about 65%, in particular of about 5 to about 55% and preferably of about 15 to about 25%.

9. Method according to one of the preceding claims, **characterized in that** the elastic belt (14) used is a belt used simultaneously as a press felt.

10. Method according to one of the preceding claims, **characterized in that** the elastic belt (14) used is a belt used simultaneously as a transfer belt.

11. Method according to one of the preceding claims, **characterized in that** use is made of an elastic belt (14) having a stretch behaviour that differs over the web width.

12. Method according to one of the preceding claims, **characterized in that** use is made of an elastic belt (14) with a closed surface.

13. Method according to one of the preceding claims, **characterized in that** use is made of a porous elastic belt (14).

14. Method according to one of the preceding claims, **characterized in that** the fibrous web (12) is transferred to the elastic belt (14) by a transport belt (18) such as in particular a wet fabric, a transfer belt or the like.

15. Method according to one of the preceding claims, **characterized in that**, as a result of the stretching of the fibrous web (12) in the transverse direction, the degree of alignment of the fibres in the transverse direction is influenced accordingly, preferably increased.

16. Method according to one of the preceding claims, **characterized in that**, as a result of the stretching of the fibrous web (12) in the transverse direction, the structure of the fibrous web (12) is influenced accordingly.

17. Device (10) for manufacturing a fibrous web (12), in particular a paper or board web, in particular for implementing the method according to one of the preceding claims, **characterized in that**, in order to influence specific web properties such as in particular the web structure and/or the fibre orientation, it comprises means (14, 16) to stretch the fibrous web (12) appropriately in the transverse direction in the still wet state with a solids content of about 5 to 65%.

18. Device according to Claim 17, **characterized in that** the means used to stretch the web in the transverse direction comprise an elastic belt (14) which picks up the still wet fibrous web (12), is stretched in the longitudinal direction before the transfer point (A) and whose stretch behaviour in the various directions is dimensioned in such a way that transverse belt contraction is primarily established with the preceding longitudinal stretching of the belt (14) and, correspondingly, transverse belt stretching is primarily established with the longitudinal contraction of the belt taking place after the transfer point (A) and, as a result, the fibrous web (12) is accordingly stretched in the transverse direction.

19. Device according to Claim 18, **characterized in that** the stretch behaviour of the elastic belt (14) is dimensioned differently in the thickness and width directions, in such a way that, with longitudinal stretching or longitudinal contraction of the belt (14), at least substantially only transverse belt contraction or transverse belt stretching, respectively, is established without substantial thickness change.

20. Device according to one of the preceding claims, **characterized in that** the elastic belt (14) is tensioned around a driven rotating roll (16) and is stretched in the longitudinal direction as a result.

21. Device according to Claim 20, **characterized in that** the fibrous web (12) is transferred to the elastic belt (14) in the region of the roll (16).

22. Device according to one of the preceding claims, **characterized in that** the elastic belt (14) provided is a belt used simultaneously as a press felt.

23. Device according to one of the preceding claims, **characterized in that** the elastic belt (14) used is a belt used simultaneously as a transfer belt.

24. Device according to one of the preceding claims, **characterized in that** the elastic belt (14) has a stretch behaviour that differs over the web width.

25. Device according to one of the preceding claims, **characterized in that** the elastic belt (14) has a closed surface.

26. Device according to one of the preceding claims, **characterized in that** the elastic belt (14) is porous.

27. Device according to one of the preceding claims, **characterized in that** the fibrous web (12) is transferred to the elastic belt (14) by a transport belt (18) such as in particular a wet fabric, a transfer belt or the like.

## Revendications

1. Procédé pour la fabrication d'une nappe fibreuse (12), notamment d'une nappe de papier ou de carton, dans lequel la nappe fibreuse (12) est traitée de manière correspondante en vue d'influencer des propriétés particulières de la nappe, comme notamment sa structure et/ou l'orientation des fibres,
**caractérisé en ce que**
la nappe fibreuse (12) est étirée en conséquence dans la direction transversale pour influencer les propriétés particulières de la nappe dans l'état encore mouillé, avec une teneur en matières solides d'environ 5 à environ 65%.

2. Procédé selon la revendication 1,
**caractérisé en ce que**
la nappe fibreuse encore mouillée (12) est étirée dans la direction transversale avec une teneur en matières solides d'environ 5 à environ 55% et de préférence d'environ 15 à environ 25%.

3. Procédé selon la revendication 1 ou 2,
**caractérisé en ce que**
la nappe fibreuse (12) dans l'état encore mouillé est transférée à une bande élastique sans fin (14), qui a été étirée dans la direction longitudinale avant le point de transfert (A) et dont le comportement d'étirement est dimensionné dans les différentes directions de telle sorte qu'une contraction transversale de la bande s'ajuste avec l'étirement longitudinal précédent de la bande (14) en premier lieu et en conséquence, qu'un étirement transversal de la bande s'ajuste avec la contraction longitudinale de la bande (14) s'effectuant en premier lieu derrière le point de transfert (A), et que de ce fait la nappe fibreuse (12) soit étirée en conséquence dans la direction transversale.

4. Procédé selon la revendication 3,
**caractérisé en ce que**
le comportement d'étirement de la bande élastique (14) est dimensionné différemment dans la direction de l'épaisseur et de la largeur de telle sorte qu'au moins seulement essentiellement une contraction transversale de la bande ou un étirement transversal de la bande s'ajuste sans modification notoire de l'épaisseur avec un étirement longitudinal ou une contraction longitudinale de la bande (14).

5. Procédé selon la revendication 3 ou 4,
**caractérisé en ce que**
la bande élastique (14) est étirée dans la direction longitudinale immédiatement avant le point de transfert (A).

6. Procédé selon l'une quelconque des revendications précédentes,
**caractérisé en ce que**
la bande élastique (14) est tendue et de ce fait étirée dans la direction longitudinale par au moins un rouleau entraîné rotatif (16) et en particulier par au moins deux rouleaux rotatifs entraînés en sens contraire (16 ; 20, 22).

7. Procédé selon la revendication 6,
**caractérisé en ce que**
la nappe fibreuse (12) est transférée à la bande élastique (14) dans la région d'un ou du dernier des rouleaux (16) servant à la tension.

8. Procédé selon l'une quelconque des revendications précédentes,
**caractérisé en ce que**
la nappe fibreuse encore mouillée (12) est transférée à la bande élastique (14) avec une teneur en matières solides d'environ 5 à environ 65%, notamment d'environ 5 à environ 55%, et de préférence d'environ 15 à environ 25%.

9. Procédé selon l'une quelconque des revendications précédentes,
**caractérisé en ce que**
l'on utilise comme bande élastique (14) une bande servant simultanément de feutre de pressage.

10. Procédé selon l'une quelconque des revendications précédentes,
**caractérisé en ce que**
l'on utilise comme bande élastique (14) une bande servant simultanément de bande de transfert.

11. Procédé selon l'une quelconque des revendications précédentes,
**caractérisé en ce que**
l'on utilise une bande élastique (14) avec un comportement d'étirement différent sur la largeur de la bande.

12. Procédé selon l'une quelconque des revendications précédentes,
**caractérisé en ce que**
l'on utilise une bande élastique (14) avec une surface fermée.

13. Procédé selon l'une quelconque des revendications précédentes,
**caractérisé en ce que**
l'on utilise une bande élastique poreuse (14).

14. Procédé selon l'une quelconque des revendications précédentes,
**caractérisé en ce que**
la nappe fibreuse (12) est transférée à la bande élastique (14) par une bande de transport (18), comme en particulier une toile humide, une bande de transfert ou similaire.

15. Procédé selon l'une quelconque des revendications précédentes,
**caractérisé en ce que**
du fait de l'étirement de la nappe fibreuse (12) dans la direction transversale, le degré d'orientation des fibres dans la direction transversale est influencé en conséquence, de préférence est accru.

16. Procédé selon l'une quelconque des revendications précédentes,
**caractérisé en ce que**
du fait de l'étirement de la nappe fibreuse (12) dans la direction transversale, la structure de la nappe fibreuse (12) est influencée en conséquence.

17. Dispositif (10) pour la fabrication d'une nappe fibreuse (12), notamment d'une nappe de papier ou de carton, en particulier pour la mise en oeuvre du procédé selon l'une quelconque des revendications précédentes,
**caractérisé en ce qu'**il
comprend des moyens (14, 16) pour étirer en conséquence dans la direction transversale la nappe fibreuse (12) afin d'influencer des propriétés particulières de la nappe, comme notamment sa structure et/ou l'orientation des fibres, dans l'état encore mouillé avec une teneur en matières solides d'environ 5 à 65%.

18. Dispositif selon la revendication 17,
**caractérisé en ce que**
les moyens servant à l'étirement de la nappe dans la direction transversale comprennent une bande élastique (14) étirée dans la direction longitudinale avant le point de transfert (A) et reprenant la nappe fibreuse (12) encore mouillée, dont le comportement d'étirement dans les différentes directions est dimensionné de telle sorte qu'une contraction transversale de la bande s'ajuste en premier lieu avec l'étirement longitudinal précédent de la bande (14) et qu'en conséquence un étirement transversal de la bande s'ajuste avec la contraction longitudinale de la bande s'effectuant en premier lieu derrière le point de reprise (A), et que de ce fait la nappe fibreuse (12) soit étirée de manière correspondante dans la direction transversale.

19. Dispositif selon la revendication 18,
**caractérisé en ce que**
le comportement d'étirement de la bande élastique (14) dans la direction de l'épaisseur et de la largeur est dimensionné différemment de telle sorte qu'au moins essentiellement seulement une contraction transversale de la bande ou un étirement transversal de la bande sans modification d'épaisseur notoire s'ajuste avec un étirement longitudinal ou une contraction longitudinale de la bande (14).

20. Dispositif selon l'une quelconque des revendications précédentes,
**caractérisé en ce que**
la bande élastique (14) est tendue autour d'un rouleau entraîné rotatif (16) et est de ce fait étirée dans la direction longitudinale.

21. Dispositif selon la revendication 20,
**caractérisé en ce que**
la nappe fibreuse (12) est transférée à la bande élastique (14) dans la région du rouleau (16).

22. Dispositif selon l'une quelconque des revendications précédentes,
**caractérisé en ce que**
l'on prévoit en tant que bande élastique (14) une bande servant simultanément de feutre de pressage.

23. Dispositif selon l'une quelconque des revendications précédentes,
**caractérisé en ce que**
l'on prévoit en tant que bande élastique (14) une bande servant simultanément de bande de transfert.

24. Dispositif selon l'une quelconque des revendications précédentes,
**caractérisé en ce que**
la bande élastique (14) possède un comportement d'étirement différent sur la largeur de la nappe.

25. Dispositif selon l'une quelconque des revendications précédentes,
**caractérisé en ce que**
la bande élastique (14) présente une surface fermée.

26. Dispositif selon l'une quelconque des revendications précédentes,
**caractérisé en ce que**
la bande élastique (14) est poreuse.

27. Dispositif selon l'une quelconque des revendications précédentes,
**caractérisé en ce que**
la nappe fibreuse (12) est transférée à la bande élastique (14) par une bande de transport (18), comme en particulier une toile humide, une bande de transfert ou similaire.
